# NEUE EUROPÄISCHE PATENTSCHRIFT

(11) **EP 0 140 274 B2**
(45) Veröffentlichungstag und Bekanntmachung des Hinweises auf die Entscheidung über den Einspruch: **22.06.1994**
(45) Hinweis auf die Patenterteilung: 05.12.1990
(21) Anmeldenummer: 84112445.6
(22) Anmeldetag: 16.10.1984
(51) Int. Cl.: C10M 145/14, C10M 157/00, C08F 220/18, C10N 30/00

(54) **Additive für Schmieröle**
Lubricating oil additives
Additifs pour huile lubrifiante

(30) Priorität: 28.10.1983 DE 3339103
(43) Veröffentlichungstag der Anmeldung: 08.05.1985
(73) Patentinhaber: Röhm GmbH, 64293 Darmstadt (DE)
(72) Erfinder: Pennewiss, Horst, Dr. Dipl.-Chem., D-6100 Darmstadt (DE); Jost, Heinz, D-6101 Modautal 3 (DE); Knöll, Helmut, D-6147 Lautertal 1 (DE); Schödel, Ulrich, Dr. Dipl.-Phys., D-6101 Rossdorf 1 (DE)

(56) Entgegenhaltungen:
- DE-A- 2 905 954
- FR-A- 2 407 259
- US-A- 2 655 479

## Beschreibung

### Gebiet der Erfindung

Die Erfindung betrifft multifunktionelle Schmieröladditive auf Basis von Polyalkylacrylaten und Polyalkylmethacrylaten sowie aus Olefincopolymerisaten (OCP) bzw. hydrierten Styrol-Dien-Copolymerisaten (HSD) und PAMA gebildeten Systemen. Zur Verbesserung des "Pour point", des Viskositäts-/Temperaturverhaltens bei hohen und tiefen Temperaturen und gegebenenfalls der Dispergiert-/Detergent-Eigenschaften.

### Stand der Technik

Schmieröle enthalten in der Regel n-Paraffinkohlenwasserstoffe, die sich zwar einerseits auf die Einstellung eines guten Viskositäts-/Temperaturverhaltens günstig auswirken, andererseits aber beim Abkühlen in kristalliner Form ausfallen und dadurch das Fließen der Öle beeinträchtigen odervöllig verhindern ("Stocken"). Eine Verbesserung der Tieftemperatur- Fließeigenschaften kann durch Entparaffinierung erreicht werden. Da die Kosten erheblich ansteigen, wenn man den "Pour point" über bestimmte Werte hinweg herabsetzen will, führt man im allgemeinen nur eine partielle Entparaffinierung der Öle bis zu einem Pour point im Bereich von -15°C durch und bedient sich zur weiteren Herabsetzung des Pour point (bis etwa -40°C) sogenannter Pour point-Erniedriger, die den Pour point bereits in Konzentrationen zwischen 0,05 und 1% wirksam herabsetzen. Dabei ist in etwa folgende Vorstellung maßgeblich:

Paraffinähnliche Verbindungen werden in die wachsenden Paraffinkristallflächen eingebaut und verhindern so das Weiterwachsen der Kristalle und die Bildung ausgedehnter Kristallverbände.

Für die Wirkungsweise derartiger Pour-Point-Verbesserer gilt, daß sie bestimmte Strukturelemente aufweisen, nämlich hinreichend lange Alkylgruppen, um von der Keimbildung ab in die wachsenden Paraffinkristalle eingebaut zu werden und in größeren Abständen Seitenketten bzw. Seitengruppen um das Kristallwachstum zu stören. (Vgl. Ullmanns, Encyklopädie der technischen Chemie, 4. Auflage, Band 20, Verlag Chemie, 1981, S. 548). Von technisch anwendbaren Pour-point-Erniedrigern muß andererseits verlangt werden, daß sie gute thermische, oxidative und chemische Stabilität, Scherfestigkeit u.ä. besitzen.

Die zur Zeit bevorzugten Pour-point-Erniedriger sind Polymethacrylate, die bereits in Konzentration von 0,1-0,5% den Fließpunkt von Schmierölen hinreichend erniedrigen (vgl. US-PS 2 091 627, US-PS 2 100 993, US-PS 2 114 233). Die Kohlenstoffzahl der Alkylreste liegt dabei zwischen 12 und 18, der Verzweigungsrad zwischen 10 und 30 Mol-%. Zur Verfügung stehen Polymethacrylate im Bereich M zwischen ca. 5 000 und 500 000, die eine Verbesserung des Fließverhaltens von leichten, niedermolekularen bis zu schweren, hochmolekularen Schmierölen gestatten.

Die FR-A 2 407 259 hat sich zur Aufgabe gesetzt, den Pour Point eines sogenannten nicht-klassischen Öls, nämlich eines hydrogekrackten Grundöls mit speziell hohem V.I. (XHVI-ÖI mit V.I. von mindestens 140 nach ASTM D-2270) zu verbessern. Derartige Öle stellen nicht unmittelbar mit "klassischen" Ölen vergleichbare Sonderfälle dar. Diese Tatsache wird u.a. dadurch belegt, daß Polyalkylmethacrylate mit einer Durchschnitts-Kohlenstoffzahl von 12,4-13.7 im Bereich der C9-C18-Alkylester und mindestens 6 Alkylketten mit einer abweichenden C-Zahl im Bereich der Alkylester mit 9-18 Kohlenstoffatomen, die speziell für HVI-Öle entwickelt worden waren, laut der FR-A bei diesen nichtklassichen Öle keine brauchbaren Ergebnisse erbrachten.

### Aufgabe

Multifunktionelle Additive für Mineralöle sollen neben einer Herabsetzung des Stockpunktes auch das Viskositäts-/Temperaturverhalten und zwar bei hohen und tiefen Temperaturen verbessern. Dazu zind, verglichen mit reinen Stockpunktverbesserern, größere Zusatzmengen im Bereich zwischen 1-30 Gew.-% notwendig. Außerdem können solche multifunktionelle Viskositäts-Index-Verbesserer (VI-Verbesserer) noch Dispergier-/Detergenz-Eigenschaften besitzen (vgl. Ullmanns Encyklopädie der technischen Chemie, 4. Aufl., Band 20, loc.cit., S. 457-671). Diese multifunktionellen VI-Verbesserer sind meist auf Basis von Polymethacrylsäureestern (PAMA) und Kombinationen (Mixed Polymers) aus PAMA mit Olefincopolymeren (OCP) oder hydrierten Styrol-Dien-Copolymeren (HSD) und weniger auf Basis von OCP oder HSD alleine.

Die der vorliegenden Erfindung zugrundeliegende Aufgabe bezieht sich auf die Verbesserung des Viskositäts-/Temperatur-Verhaltensvon n-Paraffinhaltigen Mineralölen im weitesten Sinne, besonders bei tiefen Temperaturen, hervorgerufen durch die Kristallisationsneigung der n-Paraffine. Diese Aufgabe in einer ihrer besonders akuten Formen sie am Beispiel der n-Paraffin-haltigen Schmieröle näher erläutert: Die Erschöpfung bestehender Öllagerstätten hat bekanntlich dazu geführt, daßwenigerergiebige bzw. geringerwertige Ölvorkommen ausgebeutet werden. Man trifft daher in zunehmenden Maße auf ein Angebot an qualitativ schlechteren Mineralölen (Grundölen). Kritisch kann sich z.B. der Umstand auswirken, daß diese Öle immer weniger entparaffiniert sind und sich technologisch schwerer handhaben lassen; (sogenannte "kritische Grundöle"). Es bestand daher ein Bedürfnis nach pour-point- bzw. fließverbessernden Additiven für Mineralöle, welche die Verwertung auch der technologisch schwer handhabbaren Mineralöle erleichtern. Den oben aufgezeigten Problemen überlagern sich noch spezielle Anwendungsprobleme. So treten bei Motoren-Mehrbereichsölen, die OCP als VI-Verbesserer enthalten, vermehrte Schwierigkeiten hinsichtlich des Pour-point auf, da die OCP's offensichtlich einen negativen Effekt auf den Pour-point ausüben. Weiter beobachtet man Schwierigkeiten bei Verwendung von OCP-haltigen Schmierölen bei Dieselmotoren, dann nämlich, wenn Diesel-Kraftstoff in OCP-haltige Motorenöle gelangt. Trotz der eintretenden Verdünnung erfolgt in der Regel ein Ansteigen des Pour-point unter dem Einfluß des Dieselkraftstoffs. Die zur Verfügung stehenden Mittel konnten den auf die Technik zukommenden, neuen Anforderungen nur unvollkommen gerecht werden.

### Lösung

Es wurde nun gefunden, daß sich Additive dem Paraffingehalt der Schmieröle anpassen lassen und damit die Lösung der gestellten Aufgabe ermöglichen, die außer den üblichen Lösungsmitteln Mischungen aus den Polymeren (P), die
I. 10-99 Gew.-% eines oder mehrerer Polymeren P₁, die
   a) aus Estern der Methacryl-, der Acrylsäure oder beiden mit geradkettigen, unverzweigten Alkoholen mit mindestens 6 und höchstens 15 Kohlenstoffatomen und
   b) aus Estern der Methacryl-, der Acrylsäure oder beiden mit geradkettigen unverzweigten Alkoholen mit 16 bis 30 Kohlenstoffatomen und
   c) aus Estern der Methacryl-, der Acrylsäure oder beiden mit verzweigten Alkoholen mit 8 bis 40 Kohlenstoffatomen,
   d) aus Estern der Methacryl-, der Acrylsäure oder beiden mitAlkoholem mit 1 bis 5 Kohlenstoffatomen,
   e) aus radikalisch copolymerisierbaren Monomeren, die funktionelle Gruppen im Molekül aufweisen, aufgebaut sind,
      wobei der Anteil des Bestandteils a) 10-100 Mol-%, der Anteil des Bestandteils b) 0-5 Mol-%, vorzugsweise 0,5-5 Mol-%, speziell 1-5 Mol-%, der Anteil des Bestandteils c) 0-90 Mol-%, vorzugsweise 0,5-90 Mol-%, besonders bevorzugt 0,5-60 Mol-%, der Anteil des Bestandteils d) 0-50 Mol-%, vorzugsweise 5-30 Mol-% und der Anteil des Bestandteils e) 0-20 Mol-%, vorzugsweise 2-15 Mol-%, jeweils bezogen auf das Polymere P₁ ausmacht, und
II. 90-1 Gew.-% eines oder mehrerer Polymerer P₂, die
   a') aus Estern der Methacryl-, der Acrylsäure oder beiden mit geradkettigen unverzweigten Alkoholen mit mindestens 6 und höchstens 15 Kohlenstoffatomen und
   b') aus Estern der Methacryl-, der Acrylsäure oder beiden mit geradkettigen, unverzweigten Alkoholen mit 16 bis 30 Kohlenstoffatomen und
   c') aus Estern der Methacryl-, der Acrylsäure oder beiden mit verzweigten Alkoholen mit 8 bis 40 Kohlenstoffatomen und
   d') aus Estern der Methacryl-, der Acrylsäure oder beiden mit Alkoholen mit 1 bis 5 Kohlenstoffatomen, e') aus radikalisch copolymerisierbaren Monomeren, die funktionelle Gruppen im Molekül aufweisen, aufgebaut sind,

   wobei der Anteil des Bestandteils a') 30-90 Mol.-%, der Anteil des Bestandteils b') 10-70 Mol.-%, der Antei des Bestandteils c') 0-90 Mol.-%, vozugsweise 10-90 Mol.-%, besonders bevorzugt 10-30 Mol.- %, und der Anteil des Bestandteils d') 0-50 Mol.-%, vorzugsweise 5-30 Mol.-%, und der Anteil des Bestandteils e') 0-20 Mol-%, vorzugsweise 2-15 Mol.-%, jeweils bezogen auf das Polymerisat P₂ ausmacht, und einer zweiten Polymerkomponente, ausgewählt aus der Gruppe der VI-verbessernden Olefincopolymerisate mit der Maßgabe, daß die Olefincopolymerisate aus Ethylen, Propylen, Butylen oder Isobutylen aufgebaut sind, auf welche Monomeren aus der Gruppe der Bestandteile a), b), c) gepfropft wurden, oder in Form einer konzentrierten Polymeremulsion, die als kontinuierliche Phase Poly(meth)acrylate, ein Trägermedium, das gegenüber den Poly(meth)acrylestern als gutes Lösungsmitel gegenüber den Olefincopolymerisaten aufgrund des Gehalts an Poly(meth)acrylsäureester als weniger gutes Lösungsmittel wirkt und als Stabilisator für die Phasenverteilung ein Pfropf- oder ein Blockpolymerisat aus Olefincopolymerisaten und (Meth)acrylsäure-estern enthält, neben dem Lösungsmittel L ausgewählt aus der Gruppe bestehend aus paraffin- oder naphthenbasischen Mineralölen, Esterölen oder Poly-a-Olefinen enthalten. Mit der Maßgabe, daß an Anteil der Polymeren (P) und der Olefincopolymerisate 20-80 Gew.-%, bezogen auf die Additive beträgt.

(Die Summe aus a-e bzw. a'-e' beträgt jeweils 100 Mol.-%).

Unter Schmierölen im Sinne der vorliegenden Erfindung seien paraffinbasische und naphthenbasische Vakuumdestillatöle verstanden.

Hervorzuheben ist, daß die erfindungsgemäßen Additive neben den Lösungsmitteln noch VI-verbessernde Polyolefine/Olefincopolymerisate (OCP) enthalten, vorzugsweise vom Typ der Kombination von Polyalkyl-(meth)acrylaten (PAMA) und OCP (Mixed Polymere) wie er in der DE-PS 29 05 954 bzw. der US-PS 4 290 925 beschrieben ist.

Der Anteil der Olefincopolymerisate bzw. der Polymeren gemäß der zitierten DE-PS 29 05 954 bzw. der US-PS 4 290 925 an den Additiven kann 10-70 Gew.-% betragen.

Der Anteil der Polymeren (P) an den erfindungsgemäßen Additiven liegt bei 10-80 Gew.-%, der Gehalt an Polymeren insgesamt bei 20-80 Gew.-%.

Der Anteil der Komponente a) im Polymerisat P₁ liegt vorzugsweise bei 50-100 Mol-%, speziell bei 100 Mol-%. Der Anteil der Komponente b') im Polymerisat P₂ liegt vorzugsweise bei 20-40 Mol-%.

Bevorzugt ist auch die Ausführungsform, bei der das Polymerisat P₂ nur aus den Komponenten a') und b') aufgebaut ist.

Für die Komponenten a) und a') gilt gleichermaßen: Bevorzugt sind Acryl-bzw. Methacrylsäureester mit geradkettigen unverzweigten C_{1O}-C₁₄-Alkoholen, z.B. hergestellt nach dem Ziegler-Verfahren durch Hydrolyse von Aluminiumalkoxiden. Genannt seien z.B. die Produkte Lorole® der Fa. Henkel KG. Düsseldorf und Alfole®, Produkte der Firma Condea, Hamburg).

Für die Komponenten b) und b') gilt, daß sie vorzugsweise Acryl- bzw. Methacrylsäureester von geradkettigen, unverzweigten C₁₆-C₂₄-Alkoholen, besonders von C₁₈-C₂₂-Alkoholen darstellen. Genannt seien die Talgfettalkohole und Alfole® (Produkte der Fa. Condea).

Für die Komponenten c) und c') gilt, daß sie vorzugsweise aus Estern derAcryl- bzw. der Methacrylsäure mit verzweigten C₈-C₂₀-Alkoholen des Iso-Alkanol-Typs, insbesondere aus Isodecyl-, Isotridecyl- und Isooctodecylalkoholen besteht.

Die Molgewichte Mw der Polymerisate P₁ liegen im allgemeinen im Bereich 50 000 bis 500 000, die der Polymerisate P₂ im Bereich 50 000 bis 500 000.

Die Herstellung der Polymerisate P₁ bzw. P₂ kann nach den üblichen radikalischen Polymerisationsverfahren vorgenommen werden.

Unter der Komponente e) der Polymeren P₁ seien definitionsgemäß radikalisch polymerisierbare Monomere mit funtionellen Gruppen im Molekül verstanden, insbesondere solchen, deren positive Wirkung bei Öladditiven im Sinne von Dispergier- bzw. Detegenzaktivität bekannt ist. Genannt seien z.B. Verbindungen der allgemeinen Formel worin R₁ Wasserstoff oder Methyl und Bs einen (inerten) heterocyclischen 5-oder6-gliedrigen Ring oder einen Rest bedeutet, wobei Z für Sauerstoff oder einen Rest -NR₄ und Q für eine gegebenenfalls alkylierte Kohlenwasserstoffbrücke mit insgesamt 2 bis 10 Kohlenstoffatomen und R₂ und R₃ jeweils für einen Alkylrest mit 1 bis 6 Kohlenstoffatomen stehen oder zusammen unter Einbeziehung des Stickstoffs und gegebenenfalls anderer Heteroatome einen heterocyclischen 5- oder 6-gliedrigen Ring bilden können und worin R₄ für Wasserstoff oder einen Alkylrest mit 1 bis 6 Kohlenstoffatomen steht.

Genannt seien z.B. C- und N-Vinylpyridin-, Vinylpyrrolidon, Vinylcarbazol, Vinylimidazol sowie deren Alkylderivate, insbesondere die N-Vinylverbindungen ferner die Dialkylaminoalkylester der (Meth)acrylsäure, speziell Dimethylaminoäthylacrylat und -methacrylat, Dimethylaminopropylacrylat, -methacrylat sowie die entsprechenden Amide (Dialkylaminoalkylacryl- bzw. -methacrylamide) wie z.B. das Dimethylaminopropyl(meth)acrylamid. Die vorstehenden Definitionen (Formel I) gelten auch für e') im Polymeren P₂.

Als Lösungsmittel (L) finden in den erfindungsgemäßen Additive die einschlägig für Schmierölzusätze bekannten verwendung paraffin- oder naphthenbasische Mineralöle oder die bekannten Esteröle oder Poly-a-Olefine. (Vgl. Ullmanns Encyklopädie der techn. Chemie, Band 20, loc.cit., S. 483-529).

### Herstellung der Polymerisate P₁ bzw. P₂

Die Herstellung der Polymerisate schließt an die Polymerisationsverfahren des Standes der Technik an.

In einem Reaktionsgefäß, das zweckmäßig mit Rührer, Thermometer, Rückflußkühler und Dosierleitung ausgestattet ist, wird eine Mischung aus Mineralöl und einer Monomerenmischung aus a), b), c), d) und e) vorgelegt.

Unter CO₂-Atmosphäre und Rühren wird auf ca. 90-100°C erhitzt. Nach Erreichen dieser Temperatur und Zugabe von Initiator (vorzugsweise Perverbindungen wie Perester, Peroxiden oderAzoverbindungen) wird eine Mischung aus den Monomeren a), b), c), d) und e) sowie weiterer Initiator zudosiert; ca. 2 Stunden nach Ende des Zulaufs wird weiterer Initiator nachgefüttert. Die Gesamtinitiatormenge liegt in der Regel bei 1-3 Gew.-%, bezogen auf die Gesamtmenge der Monomeren. Die Gesamtpolymerisationszeit beträgt im allgemeinen 8-9 Stunden. Man erhält eine viskose Lösung mit einem Polymerisatgehalt von im allgemeinen 40-70 Gew.-%. (Die Herstellung der zweiten Polymerkomponente vom Typ der Kombination von Polyalkyl-(meth)acrylaten (PAMA) und OCP wird nach der DE-PS 29 05 954 bzw. der US-PS 4 290 925 vorgenommen.)

### Herstellung der Polymerischungen aus P₁ und P₂

Dabei kann wie folgt vorgegangen werden:

Eine Komponente wird in einem geeigneten Behälter vorgelegt und unter Rühren auf ca. 80-120°C erhitzt. Die Zumischkomponenten werden ebenfalls auf ca. 80-120°C erhitzt und zur vorgelegten Komponente unter Rühren möglichst rasch zudosiert.

### Ölaufmischung zur Messung des Pour points, der Tieftemperaturviskosität und des "Stable Pour Points"

Das erfindungsgemäße Additive wird, eventuell zusammen mit weiteren Zusatzstoffen, wie DI-Paket und OCP-VI-Verbesserer, bei 50-60°C unter Rühren im Grundöl gelöst.

### Verwendung der Additive

Die erfindungsgemäßen Additive können den Schmierölen in an sich bekannter Weise zugesetzt werden.

Für Motoren-Schmieröle und ATF-Öle empfiehlt sich ein Zusatz von 1-10 Gew.-%, vorzugsweise 2-6 Gew.- %, bei Hydraulik- und Getriebeölen ist ein Zusatz von 5-30 Gew.-%, vorzugsweise 10-20 Gew.-%, zu empfehlen.

Vorteilhafte Wirkungen der Erfindung liegen in der flexiblen Anpassung an jedes spezielle Grundöl, besonders an kritische Grundöle und bei Mitverwendung von OCP. Ölformulierungen, die die erfindungsgemäßen Additive enthalten, zeigen neben den erforderlichen Viskositätsdaten bei 100°C sehr günstige Werte für Pour-point und Stable Pour-point sowie ausgezeichnete Viskositätsdaten bei -15°C bis 40°C.

Die Charakterisierung kann durch folgende Meßgrößen erfolgen:

Pour Stability (Stable Pourpoint: Fed. Test. Meth. 203 Std.Nr. 791/Cycle C

### Herstellung der Öladditive

### Additiv A

In einem 1 1-Vierhalskolben mit Rührer, Thermometer, Rückflußkühlerund Dosierleitung wird folgende Mischung vorgelegt:
252 g Mineralöl (η_{100°C}=5.3 mm²/s)
26,6 g Methacrylsäureester eines n-C₁₂-C₁₄-Alkoholgemisches
1,4 g Methylmethacrylat
1,6 g tert.-Butylperoctoat

Nach Lösen der Komponenten wird bei 90°C nachstehendes Gemisch üner einen Zeitraum von 210 Min. gleichmäßig zudosiert.
304 g Methacrylsäureester eines n-C₁₂-C₁₄-Alkoholgemisches
16 g Methylmethacrylat
2,56 g tert.-Butylperoctoat

Zwei Stunden nach Zulaufende wird mit 0,7 g tert.-Butylperoctoat nachgefüttert. Gesamtpolymerisationszeit 8 Stunden. Es wird eine klare, viskose Lösung erhalten.
Polymerisatgehalt=58 Gew.-%
Viskosität (100°C, 58 Gew.-%ig)=500 mm²/s
Viskosität (100°C, 5,8 Gew.-%ig in Mineralöl mit η_{100°C}=5,3 mm²/s)=11,0 mm²/s SS!¹> (5,8 Gew.-% ig in Mineralöl mit η_{100°C}=5,3 mm²/s)=7,5

### Additiv B

### Herstellung und Daten wie Additiv A, aber

Vorlage:
252 g Mineralöl (_{η100°C}=5,3 mm²/s)
6,2 g Methacrylsäureester eines n-C₁₆-C₁₈-Alkoholgemisches
20,4 g Methacrylsäureester eines n-C₁₂-C₁₄-Alkoholgemisches
1,4 g Methacrylsäuremethylester
1,6 g tert.-Butylperoctoat

Zulauf:
71 g Methacrylsäureester eines n-C₁₆-C₁₈-Alkoholgemisches
233 g Methacrylsäureester eines n-C₁₂-C₁₄-Alkoholgemisches
16 g Methylmethacrylat
2,56 g tert.-Butylperoctoat

### Additiv C

### Herstellung und Daten wie Additiv A, aber

Vorlage:
252 g Mineralöl (_{η100°C}=5,3 mm²/s)
6,75 g Methacrylsäureester eines n-C,₈-C₂₂-Alkoholgemisches
19,85 g Methacrylsäureester eines n-C₁₂-C₁₄-Alkoholgemisches
1,4 g Methylmethacrylat
1,6 g tert.-Butylperoctoat

Zulauf:
77,2 g Methacrylsäureester eines n-C₁₂-C₂₂-Alkoholgemisches
226,8 g Methacrylsäureester eines n-C₁₂-C₁₄-Alkoholgemisches
16 g Methacrylsäuremethylester
2,56 g tert.-Butylperoctoat

### Additiv D

### Herstellung wie Additiv A, aber

Vorlage:
252 g Mineralöl (η_{100°C}=5,3 mm²/s)
26,6 g Methacrylsäureester eines iso-C₁₀-Alkohols
1,4 g Methylmethacrylat
1,6 g tert.-Butylperoctoat

Zulauf:
304 g Methacrylsäureester eines iso-C₁₀-Alkohols
16 g Methylmethacrylat
2,56 g tert.-Butylperoctoat

Es wird eine klare, viskose Lösung erhalten.
Polymerisatgehalt=58 Gew.-%

¹⁾ SSI=Scherstabilitätsindex=Verlust an Verdickungswirkung in % bei Scherstabilitätsprüfung nach DIN 51 382
Viskosität (100°C, 58 Gew.-%ig)=1000 mm²/s
Viskosität (100°C, 5,8 Gew.-%ig in Mineralöl mit η_{100°C}=5,3 mm²/s=11,0 mm²/s
SSI¹⁾ (58 Gew.-%ig in Mineralöl mit η_{100°C}=5,3 mm²/S)=7,5

### Additiv E

### Herstellung und Daten wie Additiv A, aber

Vorlage:
252 g Mineralöl (_{η100°C}=5,3 mm²/s)
11,76 g Methacrylsäureester eines n-C₁₂-C₁₄-Alkoholgemisches
14,84 g Methacrylsäureester eines iso-C₁₈-Alkohols
1,4 g Methylmethacrylat
1,6 g tert.-Butylperoctoat

Zulauf:
134,4 g Methacrylsäureester eines n-C₁₂-C₁₄-Alkoholgemisches
169,6 g Methacrylsäureester eines iso-C₁₈-Alkohols
16,0 g Methylmethacrylat
2,56 tert.-Butylperoctoat

### Additiv F

### Apparatur wie bei Additiv A

Vorlage:
252 g Mineralöl (_{η100°C}=5,3 mm²/s)
26,6 g Methacrylsäureester eines n-C₁₂-C₁₄-Alkoholgemisches
1,4 g Methmethacrylat
1,6 g tert.-Butylperoctoat

Zulauf 1:
152,9 g Methacrylsäureester eines n-C₁₂-C₁₄-Alkoholgemisches
8,1 g Methylmethacrylat
1,29 g tert.-Butylperoctoat

Zulauf 1 wird innerhalb 210 Min. gleichmäßig zudosiert. 120 Min. nach Zulaufende wird mit Zulauf 2 begonnen:

Zulauf 2:
151,1 g Methacrylsäureester eines iso-C₁₀-Alkohols
7,9 g Methylmethacrylat
1,27 g tert.-Butylperoctoat

Zwei Stunden nach Ende vom Zulauf 2 wird mit 0,7 g tert.-Butylperoctoat nachgefüttert. Gesamtpolymerisationszeit 12 Stunden.

Es wird eine leicht trübe, viskose Lösung erhalten.
Polymerisatgehalt=58 Gew.-%ig
Viskosität (100°C 58 Gew.-%ig)=800 mm²/s
Viskosität (100°C, 5,8 Gew.-% in Mineralöl mit η_{100°C}=5,3 mm²/s)=11,0 mm²/s
SSI¹⁾ (5,8 % ig in Mineralöl mit η_{100°C} =5,3 mm²/s)=7,5

### Additiv G

In einem 1 I-Vierhalskolben mit Rührer, Thermometer, Rückflußkühler und Dosierleitung werden vorgelegt.
17,4 g eines Copolymerisats, bestehend aus 70 Gew.-% Äthylen und 30 Gew.-% Propylen mit Mw=80 000
252 g Mineralöl (η_{100°C}=5,3 mm²/s)

Nach Lösen des Copolymerisats innerhalb 10 Stunden bei 90°C wird nachstehendes Gemisch zugesetzt:
¹⁾ SSI=Scherstabilitätsindex=Verlust an Verdickungswirkung in % bei Scherstabilitätsprüfung nach DIN 51 382
¹⁾ SSI=Scherstabilitätsindex=Verlust an Verdickungswirkung in % bei Scherstabilitätsprüfung nach DIN 51 382

28,4 g Methacrylsäureester eines n-C₁₂-C₁₄-Alkoholgemisches
1,5 g Methylmethacrylat
1,0 g tert.-Butylperoctoat

Nach Lösen der vorgelegten Komponenten wird bei 90°C nachstehendes Gemisch über einen Zeitraum von 210 Min. gleichmäßig zudosiert.
285,7 g Methacrylsäureester eines n-C₁₂-C₁₄-Alkoholgemisches
15,0 g Methylmethacrylat
1,5 g tert.-Butylperoctoat

2 Stunden nach Zulaufende wird mit 0,66 g tert.-Butylperoctoat nachgefüttert. Nach einer Gesamtpolymerisationszeit von 8 Stunden werden dem Polymerisat
7,8 Mineralöl (η100°C=5.3 mm²/s)
10,76 g N-Vinylpyrrolidon-2
zugesetzt und die Temperatur auf 130°C erhöht. Jetzt werden
0,9 g tert.-Butylperbenzoat
zugegeben.
Nach 1 bzw. 2 Stunden wird mit je
0,4 g tert.-Butylperbenzoat nachgefüttert.
Der Versuch wird noch weitere 5 Stunden bei 130°C gehalten. Es wird eine trübe viskose Lösung erhalten.
Polymerisatgehalt: 58 Gew.-%
Viskosität (100°C, 58 Gew.-%ig)=2000 mm²/s
Viskosität (100°C, 5,8 Gew.-%ig in Mineralöl mit η_{100°C}=5,3 mm²/s)=17,0 mm²/s
SSI¹⁾ 5,8 Gew.-% ig in Mineralöl mit η100°C=5,3 mm²/s)=32

### Additiv H

In einem 1 1-Vierhalskoben mit Rührer, Thermometer, Rückflußkühler und Dosierleitung werden vorgelegt:
258 g Mineralöl (η_{100°C}=5,3 mm²/s)
25,8 g Methacrylsäureesters eines C₁₂-C₁₈-Alkoholgemisches mit 20% iso-Anteilen
2,9 g Methylmethacrylat
1,2 g tert.-Butylperoctoat

Nach Lösen der Komponenten wird bei 90°C nachstehendes Gemisch über einen Zeitraum von 210 Min. gleichmäßig zudosiert:
282 g Methacrylsäureester eines C₁₂-C₁₈-Alkoholgemisches mit 20% iso-Anteilen
31,3 g Methylmethacrylat
1,9 g tert.-Butylperoctoat

Zwei Stunden nach Zulaufende wird mit 0,7 g tert.-Butylperoctoat nachgefüttert une weitere 5 Stunden bei 90°C gerührt. Danach erfolgt die Zugabe von:
7,97 g Mineralöl (_{η100°C}=5,3 mm²/s)
10,57 g N-Vinylpyrrolidon-2
und die Temperatur wird auf 130°C erhöht.

Jetzt erfolgt der Zusatz von:
0,9 g tert.-Butylperbenzoat

Nach weiteren 1 bzw. 2 Stunden wird mit jeweils 0,4 g tert.-Butylperbenzoat nachgefüttert und danach noch 5 Stunden bei 130°C gerührt.

Es wird eine klare, viskose Lösung erhalten.
Polymerisatgehalt=57 Gew.-%
Viskosität (100°C, 57 Gew.-%ig)=1300 mm²/s
Viskosität (100°C, 5,7 Gew.-%ig in Mineralöl mit η_{100°C}=5,3 mm²/s)=14,4 mm²/s
SSI¹⁾ (5,7 Gew.-%ig in Mineralöl mit _{η100°C}=5,3 mm²/s)=24

### Additiv J

### Herstellung und Daten wie Additiv A, aber

Vorlage:
252 g Mineralöl (η_{100°C}=5,3 mm²/s)

1) SSI=Scherstabilitätsindex=Verlust an Verdickungswirkung in % bei Scherstabilitätsprüfung nach DIN 51 382
¹⁾ SSI=Scherstabilitätsindex=Verlust an Verdickungswirkung in % bei Scherstabilitätsprüfung nach DIN 51 382

28 g Methacrylsäureester eines C₁₂-C₁₈-Alkoholgemisches mit 13% iso-Anteilen
1,6 g tert.-Butylperoctoat

Zulauf:
320 g Methacrylsäureester eines C₁₂-C₁₈-Alkoholgemisches mit 13% iso-Anteilen
2,56 g tert.-Butylperoctoat

### Additiv K

### Herstellung und Daten wie Additiv A, aber

Vorlage:
252 g Mineralöl (η_{100°C}=5,3 mm²/s)
11,7 g Methacrylsäureester eines n-C₁₆-C₁₈-Alkoholgemisches
14,9 g Methacrylsäureester eines iso-C₁₀-Alkohols
1,4 g Methylmethacrylat
1,6 g tert.-Butylperoctoat

Zulauf:
133,4 g Methacrylsäureester eines n-C₁₆-C₁₈-Alkoholgemisches
170,6 g Methacrylsäureester eines iso-C₁₀-Alkohols
16,0 g Methmethacrylat
2,56 g tert.-Butylperoctoat

### Additiv L

In einem 1 I-Vierhalskolben mit Rührer, Thermometer, Rückflußkühler und Dosierleitung werden vorgelegt:
17,4 g eines Copolymerisats, bestehend aus 70 Gew.-% Äthylen und 30 Gew.-% propylen mit Mw=80 000
252 g Mineralöl (η_{100°C}=5,3 mm²/s)

Nach Lösen des Copolymerisats innerhalb 10 Stunden bei 90°C wird nachstehendes Gemisch zugesetzt:
11,4 g Methacrylsäureester eines n-C₁₆-C₁₈-Alkoholgemisches
6,7 g Methacrylsäureester eines n-C₁₂-C₁₄-Alkoholgemisches
10,7 g Methacrylsäureester eines iso-C₁₃-Alkohols
1,5 Methylmethacrylat
1,7 g tert.-Butylperoctoat

Nach Lösen der vorgelegten Komponenten wird bei 90°C nachstehendes Gemisch über einen Zeitraum von 210 Min. gleichmäßig zudosiert:
113,4 g Methacrylsäureester eines n-C₁₆-C₁₈-Alkoholgemisches
66,2 g Methacrylsäureester eines n-C₁₂-C₁₄-Alkoholgemisches
106,1 g Methacrylsäureester eines iso-C₁₃-Alkohols
15,0 g Methylmethacrylat
2,7 g tert.-Butyloctoat

2 Stunden nach Zulaufende wird mit 0,66 g tert.-Butylperoctoat nachgefüttert.

Nach einer Gesamtpolymerisationszeit von 8 Stunden werden dem Polymerisat
7,8 g Mineralöl (η_{100°C}=5,3 mm²/s)
10,76 g N-Vinylpyrrolidon-2
zugesetzt und die Temperatur auf 130°C erhöht. Jetzt erfolgt die Zugabe von:
0,9 g tert.-Butylperbenzoat

Nach 1 bzw. 2 Stunden wird mit je
0,4 g tert.-Butylperbenzoat nachgefüttert.

Der Versuch wird noch weitere 5 Stunden bei 130°C gehalten. Es wird eine trübe, viskose Lösung erhalten.
Polymerisatgehalt: 58 Gew.-%
Viskosität (100°C, 58 Gew.-%ig)=1000 mm²/s
Viskosität (100°C, 5,8 Gew.-%ig in Mineralöl mit η_{100°C}=5,3 mm²/s)=14,3 mm²/s
SSI¹⁾ (5,8 Gew.-% ig in Mineralöl mit η_{100°C}=5,3 mm²/s)=22

¹) SSI=Scherstabilitätsindex=Verlust an Verdickungswirkung in % bei Scherstabilitätsprüfung nach DIN 51 382

### Ergebnis:

Die Beispiele zeigen, daß mit den erfindungsgemäßen Mischungen (Beispiele 1-2) günstigere Pour-point-Werte in beiden Grundlölen erhalten wurden als nach dem Stand der Technik (s. Vergleichsbeispiele 1-16).

## Patentansprüche

1. Additive für n-paraffinhaltige Schmieröle auf der Basis von Polyalkylmethacrylaten und -acrylaten, die auf den Paraffingehalt der individuellen Schmieröle abgestimmt werden können und den üblichen Lösungsmitteln, dadurch gekennzeichnet, daß die Additive Mischungen aus einer ersten Polymerkomponente (P), die
I. 10 - 99 Gew.-% eines oder mehrerer Polymeren P1, die
a) aus Estern der Methacryl-, der Acrylsäure oder beiden mit geradkettigen, unverzweigten Alkoholen mit mindestens 6 und höchstens 15 Kohlenstoffatomen und
b) aus Estern der Methacryl-, der Acrylsäure oder beiden mit geradkettigen, unverzweigten Alkoholen mit 16 bis 30 Kohlenstoffatomen und
c) aus Estern der Methacryl-, der Acrylsäure oder beiden mit verzweigten Alkoholen mit 8 bis 40 Kohlenstoffatomen,
d) aus Estern der Methacryl-, der Acrylsäure oder beiden mit Alkohlen mit 1 bis 5 Kohlenstoffatomen,
e) aus radikalisch copolymerisierbaren Monomeren, die funktionelle Gruppen im Molekül aufweisen,
aufgebaut sind,
wobei der Anteil des Bestandteils a) 10 bis 100 Mol.-%, der Anteil des Bestandteils b) 0 - 5 Mol.-%, der Anteil des Bestandteils c) 0 - 90 Mol.-%, der Anteil des Bestandteils d) 0 - 50 Mol.-% und derAnteii des Bestandteils e) 0 - 20 Mol.-%, jeweils bezogen auf das Polymere P1 ausmacht, und
II. 90 - 1 Gew.-% eines oder mehrerer Polymerer P2, die
a') aus Estern der Methacryl-, der Acrylsäure oder beiden mit geradkettigen, unverzweigten Alkoholen mit mindestens 6 und höchstens 15 Kohlenstoffatomen und
b') aus Estern der Methacryl-, der Acrylsäure oder beiden mit geradkettigen, unverzweigten Alkoholen mit 16 bis 30 Kohlenstoffatomen und
c') aus Estern der Methacryl-, der Acrylsäure oder beiden mit verzweigten Alkoholen mit 8 bis 40 Kohlenstoffatomen und
d') aus Estern der Methacryl-, der Acrylsäure oder beiden mit Alkoholen mit 1 bis 5 Kohlenstoffatomen
e') aus radikalisch copolymerisierbaren Monomeren, die funktionelle Gruppen im Molekül aufweisen,
aufgebaut sind,
wobei der Anteil des Bestandteils a') 30 - 90 Mol.-%, der Anteil des Bestandteils b') 10 - 70 Mol.-%, der Anteil des Bestandteils c') 0 - 90 Mol.-% und der Anteil des Bestandteils d') 0 - 50 Mol.-% und der Anteil des Bestandteils e') 0 - 20 Mol.-% jeweils bezogen auf das Polymerisat P2 ausmacht, und einer zweiten polymerkomponente ausgewählt aus der Gruppe der VI-verbessernden Olefincopolymerisate mit der Maßgabe, daß die Olefincopolymerisate aus Ethylen, Propylen, Butylen oder Isobutylen aufgebaut sind, auf welche Monomeren aus der Gruppe der Bestandteile a), b), c) gepfropft wurden, oder in Form einer konzentrierten Polymeremulsion, die als kontinuierliche Phase Poly(meth)acrylate, ein Trägermedium, das gegenüber den Poly(meth)acrylestern als gutes Lösungsmittel gegenüber den Olefincopolymerisaten aufgrund des Gehalts an Poly(meth)acrylsäureester als weniger gutes Lösungsmittel wirkt und als Stabilisator für die phasenverteilung ein Pfropf- oder ein Blockpolymerisat aus Olefincopolymerisaten und (Meth)acrylsäureestern enthält, neben dem Lösungsmittel L ausgewählt aus der Gruppe bestehend aus paraffin- oder naphthenbasischen Mineralölen, Esterölen oder Poly-a-olefinen enthalten, mit der Maßgabe, daß der Anteil der Polymeren (P), der Olefincopolymerisate (OCP) 20-80 Gew.-%, bezogen auf die Additive, beträgt.

## Claims

1. Additives for lubricating oils which contain n-paraffin based on polyalkylmethacrylates and acrylates, which can be adapted to suit the paraffin content of the individual lubricating oils, as well as conventional solvents, characterised in that the additives contain mixtures of a first polymer component (P) which are made up of
I. 10-99% by weight of one or more polymers P1 which are synthesized from
a) esters of methacrylic or acrylic acid or both with straight chained, unbranched alcohols having at least 6 and not more than 15 carbon atoms and
b) esters of methacrylic or acrylic acid or both with straight chained, unbranched alcohols having 16 to 30 carbon atoms and
c) esters of methacrylic or acrylic acid or both with branched alcohols having 8 to 40 carbon atoms,
d) esters of methacrylic or acrylic acid or both with alcohols having 1 to 5 carbon atoms,
e) radically copolymerisable monomers containing functional groups in the molecule,
whilst the proportion of the component a) is 10 to 100 Mol-%, the proportion of component b) is 0 - 5 Mol-%, the proportion of component c) is 0 - 90 Mol-%, the proportion of component d) is 0 - 50 Mol- % and the proportion of component e) is 0 - 20 Mol-%, each based on the polymer P1, and
II) 90 - 1% by weight of one or more polymers P2 which are synthesized from
a') esters of methacrylic or acrylic acid or both with straight chained unbranched alcohols having at least 6 and not more than 15 carbon atoms and
b') esters of methacrylic or acrylic acid or both with straight chained unbranched alcohols having 16 to 30 carbon atoms and
c') esters of methacrylic or acrylic acid or both with branched alcohols having 8 to 40 carbon atoms and
d') esters of methacrylic or acrylic acid or both with alcohols having 1 to 5 carbon atoms,
e') radically copolymerisable monomers which have functional groups in the molecule,
whilst the proportion of component a') is 30 - 90 Mol-%, the proportion of component b') is 10 - 70 Mol-%, the proportion of component c') is 0 - 90 Mol-% and the proportion of component d') is 0 - 50 Mol-% and the proportion of component e') is 0 - 20 Mol-%, each based on the polymer P2, and a second polymer component selected from the group of the VI-improving olefin copolymers, with the proviso that the olefin copolymers are synthesized from ethylene, propylene, butylene or isobutylene onto which monomers from the group of components a), b), c) have been grafted, or in the form of a concentrated polymer emulsion which contains as the continuous phase poly(meth)acrylates, a carrier medium which is a good solvent for the poly(meth)acrylic esters but a less good solvent of the olefin copolymers owing to their content of poly(meth)acrylic acid esters, and as a stabiliser for the phase distribution, a graft or block polymer obtained from olefin copolymers and (meth)acrylic acid esters, in addition to the solvent L selected from the group consisting of paraffin- or naphthene-based mineral oils, ester oils or poly-a-olefins, with the proviso that the proportion of polymers (P), the olefin copolymers (OCP) is 20-80% by weight, based on the additive.

## Revendications

1. Additifs pour huiles de graissage contenant des n-paraffines, à base de polyméthacrylates et polyacry- lates d'alkyle, qui peuvent être adaptés à la teneur en paraffines des diverses huiles de graissage, et à base des solvants usuels, caractérisés en ce que les additifs contiennent des mélanges d'un premier composant polymère (P) constitué de
I. 10-99% en poids d'un ou de plusieurs polymère(s) P1, composé(s) de
a) esters de l'acide méthacrylique, de l'acide acrylique ou des deux avec des alcools à chaîne droite, non ramifiée, comportant au moins 6 et au plus 15 atomes de carbone et
b) esters de l'acide méthacrylique, de l'acide acrylique ou des deux avec des alcools à chaîne droite non ramifiée comportant de 16 à 30 atomes de carbone et
c) esters de l'acide méthacrylique, de l'acide acrylique ou des deux avec des alcools ramifiés comportant de 8 à 40 atomes de carbone,
d) esters de l'acide méthacrylique, de l'acide acrylique ou des deux avec des alcools comportant de 1 à 5 atomes de carbone,
e) monomères copolymérisables par polymérisation radicalaire qui présentent des groupes fonctionnels dans leur molécule,
où la proportion du composant a) s'élève à 10 à 100% en moles, la proportion du composant b) à 0-5% en moles, la proportion du composant c) à 0-90% en moles, la proportion du composant d) à 0-50% en moles et la proportion du composant e) à 0-20% en moles,
à chaque fois par rapport au polymère P1, et
II. 90-1% en poids d'un ou plusieurs polymères P2, composé(s) de
a') esters de l'acide méthacrylique, de l'acide acrylique ou des deux avec des alcools non ramifiés à chaîne droite ayant au moins 6 et au plus 15 atomes de carbone et
b') esters de l'acide méthacrylique, de l'acide acrylique ou des deux avec des alcools à chaîne droite non ramifiée ayant de 16 à 30 atomes de carbone et c') esters de l'acide méthacrylique, de l'acide acrylique ou des deux avec des alcools ramifiés ayant de 8 à 40 atomes de carbone et
d') esters de l'acide méthacrylique, de l'acide acrylique ou des deux avec des alcools comportant de 1 à 5 atomes de carbone,
e') monomères copolymérisables par polymérisation radicalaire qui présentent des groupes fonctionnels dans leur molécule,
où la proportion du composant a') s'élève à 30-90% en moles, la proportion du composant b') à 10-70% en moles, la proportion du composant c') à 0-90% en moles, la proportion du composant d') à 0-50% en moles et la proportion du composant e') à 0-20% en moles,
à chaque fois par rapport au polymère P2,
et d'un deuxième composant polymère choisi dans le groupe des copolymères d'oléfines améliorant l'indice de viscosité sous réserve que les copolymères d'oléfine soient constitués d'éthylène, de propylène, de butylène ou d'isobutylène, sur quoi sont greffés des monomères du groupe des composants a), b), c), ou sous la forme d'une émulsion de polymères concentrée, qui contient, comme phase continue, des poly(méth)acrylates, un milieu support qui est un bon solvant pour les poly(méth)-acrylesters, et un moins bon solvant pour les copolymères d'oléfine à cause de sa teneur en esters d'acide poly(méth)acrylique,
et, comme stabilisateur pour la dispersion de phases, un polymère greffé ou un polymère séquencé fait de copolymères d'oléfines et d'esters d'acide (méth)-acrylique,
outre le solvant L choisi dans le groupe composé des huiles minérales paraffiniques ou naphténiques, des huiles esters ou des poly-a-oléf ines, avec la condition que la proportion des polyméres (P) et des copolymères d'oléfines (OCP) s'élève à 20-80% en poids, par rapport aux additifs.
